# EUROPÄISCHE PATENTSCHRIFT

(11) **EP 1 085 956 B1**
(45) Veröffentlichungstag und Bekanntmachung des Hinweises auf die Patenterteilung: **01.10.2003**
(21) Anmeldenummer: 99912961.2
(22) Anmeldetag: 09.04.1999
(51) Int. Cl.: B22F 3/11, B22F 7/00

(54) **VERFAHREN ZUR HERSTELLUNG VON SCHAUMMETALL-VERBUNDFORMKÖRPERN**
METHOD FOR PRODUCING FOAMED METAL COMPOSITES
PROCEDE DE PRODUCTION DE CORPS COMPOSITES EN METAL EXPANSE

(30) Priorität: 09.04.1998 AT 62598
(43) Veröffentlichungstag der Anmeldung: 28.03.2001
(62) Teilanmeldung aus: 03000266.1
(73) Patentinhaber: Alulight International GmbH, 5282 Ranshofen (AT)
(72) Erfinder: SIMANC IK, Frantisèk, SK-85101 Bratislava (SK); WÖRZ, Helmut, A-6230 Brixlegg (AT); WOLFSGRUBER, Eric, A-5280 Braunau am Inn (AT)
(74) Vertreter: Neidl-Stippler & Partner
(86) Internationale Anmeldenummer: AT9900091
(87) Internationale Veröffentlichungsnummer: WO99052661

(56) Entgegenhaltungen:
- EP-A- 0 744 586
- DE-C- 4 124 591
- DE-C- 19 612 781

## Beschreibung

Die vorliegende Erfindung betrifft im allgemeinen neuartige Schaummetall-Formkörper.

Es ist in den letzten Jahren eine große Zahl von Veröffentlichungen und Schutzrechtsschriften erschienen, welche die Herstellung von Schaummetallen, Vorrichtungen für die Verfahrensdurchführung sowie weiters auch die für die Schaummetall-Produktion erforderlichen Metall/Treibmittel-Mischungen bzw. die mit diesen Metall/Treibmittel-Mischungen gebildeten Halbzeuge für den Einsatz in einem Metallschäum-Herstellungsprozeß und die Herstellung des genannten Halbzeugs selbst betreffen.

Es sei zu den bekannt gewordenen Vorschlägen und Aktivitäten auf diesem Gebiet nur beispielsweise und keineswegs vollständig auf die folgenden Druckschriften verwiesen.

DE 1 164 102 A, DE 196 12 781 C1, DE 43 40 791 A1, DE 44 26 627 A1, EP 460 392 A1, EP 588 182 A2.

Zu verweisen ist hier weiters auf eine bekannte Technik des Schäumens von Metallen, bei welcher aus kompaktierten Metallpartikel-Treibmittelpartikel-Gemischen gebildetes Halbzeug in Schäumformen, z.B. aus Stahl, eingelegt und dort durch Erhitzen zum Aufschäumen gebracht wird.

Gemäß der EP 804 982 A2 wird das pulvermetallurgische Ausgangsmaterial in einer beheizten Kammer außerhalb einer Schaum-Gußform erhitzt und zum Aufschäumen gebracht, wonach der in seiner Menge auf die Volumskapazität der Gußform abgestimmte Metallschaum in seiner Gesamtheit in die Gußform gedrückt wird, eine an sich relativ aufwendige Technik.

In der US 3 087 807 A ist ein Verfahren beschrieben, gemäß welchem ein der gewünschten Endform des fertigen Schaummetallkörpers in seiner Gestalt etwa entsprechend geformtes Halbzeug in eine hohle Hülle eingebracht und dort unter Erhitzen aufgeschäumt wird.

Die DE 44 24 15 A1 beschreibt Schaummetalle mit anisotropen Eigenschaften, welche durch Erhitzen des schäumfähigen Halbzeuges in der Schäum- und Gußform und danachfotgende Deformation hergestellt werden. Es ist dort angeführt, daß zur Zerstörung der Stege zwischen den Poren zu dem Zweck, die Anzahl derselben, über welche die an sich durch die Poren reduzierte elektrische und thermische Leitung des Schaummetalles erfolgt, weiter zu reduzieren, die Integration von kleinen Keramik- oder Hartmetallpartikeln, Kurzfasern od.dgl., die als Rißstarter während der Deformation dienen, vorgesehen sein kann.

Die Zahl und Variabilität der Einsatzmöglichkeiten von Schaummetallen bzw. von daraus gefertigten Formkörpern, Werkstücken, Bauteilen od.dgl. ist hoch. Es sollen an dieser Stelle nur als Beispiele das Aussteifen von Hohlformen, alle für Schall- und Schwingungsdämpfung verschiedenster Art eingesetzten Bauteile, weiters Energieflüsse, wie z.B. Wärmefluß hemmende Bauteile, und nicht zuletzt die Verwendung als wegen ihrer niedrigen Dichte im steigenden Maß geschätzte Dekorations- und Verkleidungs-Bauteile, wie z.B. Wandplatten, Paneele od.dgl. genannt werden, wobei unter Umständen die Schaumstruktur selbst oder auch Schaumstruktur-Grenzen innerhalb der Bauteile, ihrer Oberfläche reizvolle ästhetische Aspekte bieten, welche zu Dekorzwecken dienen können.

In vielen Fällen ist es jedoch so, daß der einzelne Metallschaum-Formköprer für sich allein noch nicht funktionsfähig ist und er, wie z.B. im Falle von Schallschutz-Bauteilen, Wandpaneelen od.dgl., irgendwelcher Halterungen bedarf oder aber z.B. Hohlräume, Öffnungen od.dgl. aufweisen soll, welche z.B. für die Aufnahme von Halterungs-, Anschlußund/oder Verbindungselementen vorgesehen sind.

Es ist also notwendig, nach Fertigstellung des Schaummetall-Körpers denselben so nachzubearbeiten, daß die benötigten Ausnehmungen in denselben eingearbeitet werden, daß z.B. Halteelemente in die vorher eingebrachten Bohrungen eingeschraubt werden müssen oder daß z.B. die Bauteilränder umfangende Klemm- und Lagehaltungselemente anzubringen sind.

Sollten z.B. etwa Schaummetall-Verbund-Bauteile, also z.B. Sandwich-Bauteile, z.B. mit unterem und oberem, massivem Deckblech und dazwischen befindlicher Metallschaum-Struktur, realisiert werden, so wurde bisher so vorgegangen, daß ein Metallpulver/Treibmittelpulver-Gemisch zwischen die beiden Bleche eingebracht wurde und daß dann z.B. durch Walzen, Pressen od.dgl. ein im wesentlichen kompakter Vorform- bzw. Halbzeugkörper mit Außen-Deckschichten hergestellt wird, welcher bei erhöhter Temperatur z.B. in einer Form aufgeschäumt wird, wobei z.B. dann das Bodenblech in Lage bleibt und das Deckblech vom sich entwickelnden Metallschaum in eine endgültige Position "gehoben" wird. Nachteil dieser, hier als Beispiel angeführten, Technologie ist, daß sich damit eine exakte Endpositionierung der Bleche nur schwierig erreichen läßt.

Die Erfindung hat sich die Aufgabe gestellt, ein Verfahren zu schaffen, bei welchem sich ein, wie oben beschriebenes, nachträgliches Anbringen von Bauteilen, Halteelementen, Hohlräumen, Ausnehmungen od.dgl. im wesentlichen erübrigt. Das neue Verfahren sollte weiters den Einsatz von kostenaufwendig zu produzierendem Vormaterial, wie z.B. des wie oben beschriebenen Halbzeugs auf Basis eines kompaktierten Metallpulver/Treibmittel/Deckblech-Verbunds ersparen und zu Schaummetall-Produkten mit ein- oder anintegrierten Elementen mit exakt steuerbarer Endpositionierung führen.

Das neue Verfahren soll schließlich die Produktion von gleich für einen technischen Einsatz und die Verwendung geeigneten fertigen Schaummetall-Formkörpem und -Bauteilen in im wesentlichen einem Verfahrensschritt ermöglichen.

Gegenstand der Erfindung ist somit ein Verfahren gemäß Anspruch 1.

Das Wesen der Erfindung besteht also insbesondere darin, daß der Scnäumvorgang nicht nur der Bildung des Metallschaumes selbst dient, sondern daß der sich enwickelnde Metallschaum sich in situ und integral mit den strukturelementen, welcher Art sie nun im einzelnen sind, verbindet. Damit können nachträgliche Materialschwächungen, z.B. durch Einbringen von Bohrungen, Gewinden od.dgl. für die Befestigung von Funktionsteilen, Halteelementen od.dgl. vermieden werden und es wird durch die in-situ-Umschäumung der Strukturelemente deren Einbindung und Verankerung im fertigen Metallschaum-Körper in optimalem Ausmaß erreicht.

Das einzelne, vom sich entwickelnden Metallschaum aufzunehmende Strukturelement kann vom Schaum gänzlich umgeben werden, womit z.B. für eine Modifikation der Schaumstruktur durch das bzw, die Strukturelemente gesorgt ist. In Frage kommen dafür z.B. Armierungselemente, wie z.B. Stäbe, Drähte, Netze od.dgl. Der Metallschaum kann aber auch nur den Verankerungsbereich od.dgl. eines Funktions-Bauteiles, z.B. eines Befestigungselementes, umschließen, wobei der eigentliche Funktional-Bereich beispielsweise die Oberfläche des Schaummetall-Körpers überragt, aus ihr hervortritt od.dgl. Die mindestens eine Struktur kann gemäß Anspruch 2 mit einem mit dem Metallschaum wenig oder nicht reagierenden Material gefertigt sein.

Unterstützt werden kann in vorteilhafter Weise der für die meisten Fälle wesentliche und erwünschte Materialschluß durch Maßnahmen zur Steigerung des mechanischen Verbunds zwischen Schaummetall und einzelnen Strukturelemente, wie z.B. durch Vergrößerung bzw. durch besondere Gestaltung von deren Oberfläche.

Die in den Schaum zu integrierenden Strukturelemente können z.B. durch Gießen, Stranggießen, Strangpressen, Extrudieren, Walzen od.dgl. hergestellt sein. Für bestimmte Fälle, z.B. wenn die Einlage-Bauteile besonders hohen technologischen Anforderungen genügen sollen, also z.B. hohe Härte, Abrasionsfestigkeit, chem. Beständigkeit od.dgl. aufweisen sollen, ist auch der Einsatz von Massiv-Körpern oder -Bauteilen aus auf pulvertechnologischem Wege hergestelltem, kompaktiertem, z.B. gesintertem, Material möglich.

Bevorzugt werden zu Struckturelemente aus Materialien mit Schmelztemperaturen, die über der Schmelztemperatur des aufzuschäumenden Metalls des Grundkörpers liegen, eingesetzt, vorgesehen.

Die an oder in den Schaum des Matrix-Metalls zu integrierenden Strukturen, die zusammen mit schäumfähigen Halbzeug-Körpern in die Formgebungskokille eingebracht werden weisen sweckmäßig eine Geometrie auf, welche der Geometrie des nach dem Aufschäumen erhaltenen, fertigen Verbund-Produkts ähnlich ist.

Das erfindungsgemäße Verfahren bringt den wesentlichen Vorteil, daß es zum ersten Mal eine tatsächlich exakte Endpositionierung der Strukturelemente an den gewünschten Stellen des Schaumkörpers in auch winkel- bzw. raumlagegenauer Stellung ermöglicht.

Dem Anspruch 4 ist eine erste bevorzugte Verfahrens-Variante zu entnehmen, bei welcher die für eine exakte Positionierung der Massiv-Teile dienenden Halteelemente in der Schaum-Matrix sozusagen "aufgehen" od.dgl., sie also in dieselbe echt material-integriert werden können.

Um ein unerwünschtes gegenseitiges Verlagern bzw. Verrutschen der vor dem Schäumprozeß ja an sich ganz gezielt und bevorzugt auf die Endform abgestimmt in der Kokille anzuordnenden Halbzeug-Körper im Zuge des Schäumvorganges zu vermeiden, hat es sich weiters als besonders günstig erwiesen, die Halbzeug-Körper etwa in Form von mit Metalldrähten oder mit Filamenten aus im Matrix-Metall löslichem oder z.B. im wesentlichen rückstandslos verbrennendem Material zusammengehaltenen Matten, Bündeln od.dgl. für die Schaummetall-Bildung zur Verfügung zu stellen, wobei dann so vorgegangen werden muß, daß die Matten in entsprechender Länge und eventuell auch Breite zuzuschneiden sind, und die derart konturierten Mattenstücke direkt in die Kokille eingebracht werden können, womit die Gefahr eines gegenseitigen Verlagerns der Halbzeug-Körper nicht mehr gegeben ist. An Stellen größerer Schäumhöhe kann eine entsprechend geformte zweite Matte auf der ersten Matte angeordnet werden usw.

Bevorzugt werden Strukturelemente, in welcher Form auch immer sie vorliegen, mit einer höheren Schmelztemperatur als jener des den Schaum bildenden Matrix-Metalls.

Um ein Minimum an Nachbearbeitungs-Aufwand erfordernde, in der Final-Form und -Dimension praktisch optimale Massiv-Körper/Schaummetall-Verbund-Formkörper zu erhalten, ist eine auf die Endform abgestellte Beschickung der Schäum- und Formgebungs-Kokille besonders günstig. Auf die dort angegebene Weise lassen sich weitgehend poren-homogene lntegralschaum-Bauteile der neuen Art erzielen.

Auch die Fertigung von lokal volumsbereich-veränderliche Porenanteile, Porendichte bzw. Porenvolumina aufweisenden Schaummetall-Formkörpern ist möglich.

Für die Erzielung von Formkörpern mit optimaler Einbindung der Massiv-Körper als besonders vorteilhaft hat sich die Einhaltung von besorderen Verhältnissen zwischen den Volumina bzw. dem Gesamtvolumen der in die Kokille eingebrachten kompaktierten, schäumfähigen Halbzeug-Körper und des Innenraums der Formgebungs-Kokille besonders bewährt.

Die Erfindung ist keineswegs auf "volle" Massiv-Körper beschränkt, vielmehr kann auch, wie der Anspruch 5 zeigt, der Einbau von hohlen Strukturelementen, also von Hohlkörpern, allerdings mit praktisch massiver Umwandung, vorgesehen sein.

Metallschaum-Körper können mit von außen zugänglichen oder z.B. sie auch durchsetzenden Ausnehmungen, Hohlräumen od.dgl. geschaffen werden, was einerseits ein nachträgliches Einbringen solcher Leerräume erspart, anderseits aber den Vorteil hat, daß die dort die Begrenzung der Leerräume bildenden Hohlkörper zusammen mit dem sie umgebenden und integrierenden Metallschaum eine wesentliche mechanische Verstärkung bringen. Z.B. können gerade Rohrkörper von einer Wand zur gegenüberliegenden Wand der Kokille, dort dicht anschließend umschäumt werden oder z.B. gebogene Rohrkörper von einer Wand zu einer benachbarten Wand der Kokille.

Zusammenfassend soll also folgendes festgehalten werden:

Wie schon erwähnt, wird erfindungsgemäß ein schäumfähiges, auf pulvermetallurgischem Fertigungsweg erhaltenes Halbzeug eingesetzt. Beispielsweise ist Ausgangsprodukt für die Herstellung von Aluminiumschaum-Formkörpern eine Pulvermischung aus Aluminium oder aus einer Aluminiumlegierung, homogen vermischt mit einem Treibmittel - bevorzugt Titanhydrid - und gegebenenfalls weiteren pulverförmigen Zusatzstoffen, die auf einer Kompaktier-, z.B. einer Conformanlage, durch Pressen, Extrudieren, Walzen oder auf eine vergleichbare Weise zu einem Stückgut, also zu Stäben, Platten, Profilen od.dgl. Halbzeugformen kompaktiert wird, wobei meist eine Dichte des so erhältlichen Halbzeug-Gutes erreicht wird, die vorzugsweise über ca. 95 % der theoretischen Dichte der Metallmatrix liegt.

Bekannt geworden sind Sandwich-Platten mit ein- oder doppelseitig angebrachten Deckblechen, -folien od.dgl., die in einem ersten Schritt walzplattiert wurden, um letztlich diese Deckbleche mit dem Matrix-Metall des aufschäumbaren Halbzeuges metallisch zu verbinden, diesen Schichtverbund gegebenenfalls zu konturieren und danach durch Erwärmung auf die Schmelztemperatur des aufschäumbaren Halbzeuges, den Schaumkörper zu bilden, der sich dann schließlich mit den metallischen Deckblechen materialschlüssig verbindet, siehe dazu z.B. die DE 196 12 781 C1.

Die Nachteile der bisher bekannt gewordenen Verfahren sind unter anderem folgende:
a) Das Walzplattieren setzt voraus, daß auch das aufschäumbare Halbzeug von vornherein in Platten- oder Blechform vorliegt. Auf pulvermetallurgischem Weg ist eine solche Blechherstellung schwierig. An bekannten Technologien stehen zur Verfügung das Pulverwalzen, das im Zusammenhang mit aufschäumbarem Halbzeug jedoch bis heute noch nicht bis zur Serienreife entwickelt werden konnte, sowie das Strangpressen. Beim Strangpressen sind jedoch der Profilbreite relativ enge Grenzen gesetzt, die von der Innenweite des Rezipienten her bestimmt wird. Wird ein Strangpreßprofil in Längsrichtung gewalzt, ist die dabei entstehende Breitung desselben unerheblich. Sind höhere Blechbreiten erforderlich, muß das stranggepreßte Profil abgelängt und dann quer in den Walzspalt eingebracht werden. Die Herstellung größerer Mengen an Verbundplatten durch Querwalzen wird jedoch von den Walzwerken meist aus Sicherheitsgründen abgelehnt.
b) Bauteile mit beidseitig angebrachten Deckblechen können entweder beidseitig glatt sein oder sie weisen beispielsweise beidseitig untereinander gleichartige Konturen auf.
c) An Sandwich-Bauteile mit beidseitig angeordneten Deckblechen, die nach dem Walzplattieren und vor dem Aufschäumen "winkelige" Konturen bzw. Querschnitte, z.B. ähnlich einem flachen U mit beidseitig im Winkel wegstehenden Fahnen, etwa so: ┐_┌ aufweisen, kann sich der Teil des in vertikaler Lage befindlichen aufschäumbaren Halbzeugs horizontal nicht ausweiten. Die Wandstärke des Schaumkernes ist daher nach einem Aufschäumen in den horizontalen Lagen größer und in den vertikalen Lagen geringer. Derartiges, walzplattiertes Halbzeug, also Sandwich-Verbund, mit Konturen kann nur für begrenzte Geometrien und Größen verwendet werden. Mit zunehmender Dicke des aufgeschäumten Bauteiles verändert sich die Geometrie des unteren und oberen Deckbleches wesentlich. Das zwischen den Deckblechen eingewalzte Halbzeug kann sich diesen Änderungen nicht anpassen.

Einige wesentliche Punkte und bevorzugte Varianten des erfindungsgemäßen Verfahrens sind nun global zusammengefaßt folgende:
1. Die Strukturelemente und aufschäumbare Halbzeug-Körper in Stab-, Profil- od.dgl. -Form werden neben- und übereinander in eine Schäum- und Formgebungs-Kokille eingelegt.
2. Ein als mit dem Metallschaum integral zu verbindendes oberes und ein derartiges unteres Strukturelement können problemlos voneinander verschiedene Formen, Querschnittsgestalten bzw. Topografien aufweisen.
3. Geschäumte Verbundkörper sind ohne den vorbereitenden bzw. Zwischenschritt eines Watzplattierens bzw. Kompaktierens zu einem Verbund-Halbzeug, also praktisch in einem Arbeitsgang, herstellbar.
4. Die strukturelemente bestehen vorzugsweise aus Aluminium oder anderen Metallen, wie z.B. Stahl. Ni-Basislegierungen und deren Legierungen, deren Schmelzpunkt beispielsweise um mindestens 50°C über dem Schmelzpunkt des aufzuschäumenden Halbzeug- bzw. Matrix-Metalles liegt.
5. Das aufschäumbare Halbzeug ist bevorzugt durch in einer "Conform-" oder Strangpreßanlage hergestellte Profile, bevorzugt mit Flach- oder Rundabmessungen, gebildet, deren Querschnitt insgesamt dem Hohlraum der Kokille angepaßt werden kann, in der Weise, daß mehrere Profile neben- oder übereinander eingelegt werden, wobei sich die Menge, der Füllgrad und auch die Füllhöhe nach der gewünschten und angestrebten Dichte des jeweils herzustellenden Schaummetall-Bauteiles richtet.
6. Für verschiedene Bauteile und unterschiedliche Dichten und Dicken können schäumbare Halbzeugkörper mit untereinander gleichen Abmessungen verwendet werden. Durch lokal unterschiedlich dichte Anordnung dieser Halbzeug-Einlagen können lokal unterschiedliche Eigenschaften im fertigen Bauteil erzielt werden. An den Grenzen zwischen den ursprünglich in die Kokille eingelegten Halbzeugkörpern bzw. -profilen entstehen am fertigen Schaummetall-Körper bzw. an dessen Oberfläche Muster, die zu dekorativen Zwecken genutzt werden können.
7. Um die in der Kokille nebeneinanderliegenden Halbzeugprofile gegen Verlagern bzw. Verrutschen zu sichern, ist es günstig, entweder Profile mit zumindest einer flachen Auflageflächen zu verwenden, oder aber es werden nebeneinander zu positionierende Profile oder Stäbe mit Hilfe von dünnen Metalldrähten oder Fasern verschiedener Herkunft, die z.B. beim Aufschäumvorgang - von Gasbildung abgesehen - rückstandlos verbrennen, sich zersetzen oder in dem schmelzflüssigen Metallschaum gelöst werden, zu Matten mit beispielsweise gleichmäßigen Abständen der Stäbe voneinander verbunden, welche, was die Beschickung der Kokille wesentlich vereinfacht - vorgefertigt und vorkonturiert in die Kokille flächig oder lokal mehrlagig eingelegt werden können.
8. Der Profilquerschnitt des schäumfähigen Halbzeuges und die Lage der es bildenden Körper innerhalb der Kokille ist vorteilhaft so zu wählen, daß die an der Oberfläche der Halbzeug-Körper befindliche Oxidhaut durch den Aufschäumvorgang, bei dem sich das Halbzeug ja zuerst aufbläht, ausreichend Platz hat, aufzubrechen, sodaß sich das nicht oxidierte Metall des in diesem Zustand flüssigen Schaumkörpers ohne störende Oxidhäute insgesamt zum Schaumkörper metallisch verbinden kann.
9. Die ursprüngliche Lage der eingesetzten Halbzeug-Körper ist bei der fertigen Platte an deren Oberfläche erkennbar und die in ihrer Struktur bzw. Optik sich abhebenden Grenzflächen zwischen den Halbzeugkörpern können als Designelement genutzt werden.
10. Bei der Herstellung von Schaummetall-Verbundformkörpern wird durch die Einwirkung der schmelzflüssigen Schaumfront der Metallschaum mit einem vorher noch nicht bis zur Schmelztemperatur erwärmten Strukturelement diffusionsverschweißt. Um die metallische Verbindung zwischen Schaumkörper und strukturelement zu verbessern, kann das Deckblech entweder mit einer niedrigschmelzenden Legierung, z.B. AlSi₁₂, oder mit einem diffusionsfördernden Mittel, z. B. Zink, walzplattiert oder beschichtet sein.
11. Gemäß einer wichtigen Herstellungsvariante kann das obere strukturelement Hilfe von Distanzstücken od.dgl. an die obere Kokillenhälfte bzw. -decke anliegend angeordnet oder z.B. gedrückt werden, oder es wird dort angeklammert. Damit kann sichergestellt werden, daß sich während des Aufschäumvorganges das obere Strukturelement bereits in seiner Endposition befindet und erst nicht von der Front des sich entwickelnden Schaumes angehoben wird und sich dabei z.B. falsch anordnet, verkantet od.dgl. und damit nicht in die gewünschte Endposition im fertigen Schaumkörper gelangt.

Alles bisher zu Blechen Ausgeführte gilt analog für alle anderen Formen von in bzw. an den Metallschaum zu integrierenden, Strukturelementen.

Nach dem oben beschriebenen Verfahren können die verschiedensten Integral-Schaum-Formkörper hergestellt werden:
i. Platten und Sandwich-Platten, die einseitig bzw. zweiseitig Strukturelemente aufweisen, planparallel oder konturiert und Formteile mit untereinander verschiedenen Deckflächen-Topografien.
ii. Formteile, deren hohles Inneres mit Metallschaum "ausgesteift" ist.
iii. Oberes und unteres mit dem Schaum verbundes Strukturelement können unterschiedlich konturiert sein, also z.B. oberseitig kann der Verbund-Körper eine wellige Kontur aufweisen und unterseitig kann er z.B. glatt sein oder eine andere wellige kontur haben.
iv. Durch unterschiedlich dichte Halbzeug-Einlagen untereinander gleicher oder verschiedener Abmessungen können unterschiedliche Schaumdicken bei gleicher bzw. konstanter Dichte und (lokal) verschiedene Dichten bei (lokal) unterschiedlichen Schaumdicken erzielt werden.
v. Für weitere Gewichtseinsparungen können in einem herzustellenden Verburd-Formkörper durch Einlagen, z.B. mit Hohlräumen, also z.B. Rohrstücken, lokale Ausparungen ausgebildet werden.
vi. Schaumkörper und Strukturelemente sind metallisch fest miteinander verbunden.
vii. In den Schaumkörper eingeschäumt können die verschiedensten massiven Metallteile, wie Rohre und Befestigungselemente, Wärmetausch- bzw. Kühlelemente od.dgl., sein.
viii. Es können Schaumplatten, umgeben mit Randleisten oder ein- oder beidseitig anintegrierten Deckblechen gefertigt werden.
   Dabei können die umlaufenden Seitenkanten z.B. mit einer Rille ausgebildet sein, die mit Hilfe eines zweiteiligen Rahmens hergestellt werden. Nach dem Aufschäumvorgang wird der umgebende Rahmen aufgeklappt und entfernt. In die entstandene Rille wird ein Aluminium-Vollprofil verklemmt oder geklebt oder verschraubt. Das Vollprofil überlappt mit seinen Schenkeln den Rand der Schaumplatte und erlaubt damit eine saubere Ausbildung des Plattenrandes. Dieser Vollprofilrahmen kann auch als Verbindungsstück von zwei oder mehreren, am Stoß zusammengefügten Platten ausgebildet sein, wodurch sich auch großflächige Plattenkonstruktionen herstellen lassen.
   Eine an den Außenseiten der Schenkeln des Aluminium-Vollprofils angebrachte Rille kann den Rand eines Deckbleches aufnehmen, das rechtwinkelig gekantet, in die Rille geschoben wird. Die Verbindung Deckblechkante/Aluminium-Vollprofil kann durch Kleben oder Löten, Schweißen, aber auch durch andere Fügetechniken hergestellt werden.

Anhand der Zeichnung wird die Erfindung näher erläutert. Es zeigen die Fig. 1 besonders bevorzugte Formen von Profilen des einzusetzenden, durch Kompaktieren von Metall- und Treibmittelpulver hergestellten schäumfähigen Halbzeugs; die Fig. 2 das Schema einer mit den genannten Halbzeug-Körpern gebildete Matte.

Die Fig. 1 zeigt drei im Rahmen der vorliegenden Erfindung besonders bevorzugte Formen von erfindungsgemäß einzusetzenden, schäumfähigen Halbzeug-Körpern 60 in Schrägansicht, u.zw. einen solchen mit flach rechteckigem, einen mit mehr als halbkreisförmigem und einen mit quadratischem Querschnitt. Mindestens eine der Seitenflächen, in der Zeichnung mit 601 bezeichnet, ist im wesentlichen eben und flach, die sonstigen Flächen können jede Gestalt aufweisen, also z.B. bombiert oder sonstig geformt sein. Vorteil der ebenen Flächen 601 ist, daß die Halbzeug-Körper 60 mit großem Flächen-Kontakt an den Boden einer Kokille oder an ein dort eingelagertes Sandwich-Blech anliegen können, wodurch die Gefahr einer Orts-Verlagerung oder eines Verrutschens bei Bewegung oder Manipulation der Kokille wesentlich herabgesetzt ist. Ein weiterer wesentlicher Vorteil besteht darin, daß auch eine Verbesserung des Wärmeüberganges vom Kokillenboden in das Halbzeug 60 durch diese ebene Fläche 601 erreicht wird.

Die Fig. 2 zeigt eine weitere, besonders bevorzugte Möglichkeit, eine unerwünschte Verlagerung der Halbzeug-Körper 60 sowohl in der Kokille als auch gegenseitig zu verhindern. In Schnittansicht ist gezeigt, wie die Halbzeug-Körper 60 mit auch hier flacher Unterseite 601 mittels Fäden, Drähten 605 od.dgl., z.B. aus dem gleichen Material wie das aufzuschäumende Matrix-Metall, zu einer Art Matte 600 verwoben sind, was wesentlich zur Stabilisierung der Anordnung in der Kokille beiträgt. Haltedrähte 605 können aus mit dem Matrix-Metall verträglichen Metall oder aber aus einem bei der zu erreichenden Temperatur der Erhitzung und Schäumung verbrennenden, sich zersetzenden oder sonstwie zerstörbaren Material gefertigt sein.

## Patentansprüche

1. Verfahren zur Herstellung von Vertaund-Formkörpern mit Metallschaum und daran fest gebundenen,vom Schaum mindestens teilweise umgebenen Strukturen, mit Schritten:
ausgewählt aus der Gruppe bestehend aus Armierungselementen, Stäben, Drähten, Netzen, Seilen, Stangen Befestigungselementen mit herausragendem Funktionalbereich, Wabenkörpern, Profilen, im Metallschaum Leerräume aufweisenden Hohlkörpern, Buchsen, Schraubschäften , Verankerungselementen.
Einbringen mindestens eines schäumfähigen pulvermetallurgisch hergestellten kompaktierten Halbzeugkörpers und
daneben und darüber ohne den Zwischenschritt eines Walzplattierens bzw. Kompaktierens zu einem Verbundhalbzeug mindestens einer bei der Schäumtemperatur des Metallschaums schäumunfähigen Struktur in eine Schäumkokille und Halten der Struktur in der exakten Endpositionierung, anschließend
Erhitzen auf eine Temperatur im Bereich der Schmelztemperatur des Metallschaums unter Aufschäumen des mindestens einen Halbzeugkörpers und unter integralem Binden der mindestens einen im Metallschaum mindestens teilweise eingebetteten Struktur, und
Abkühlen der so erhaltenen Verbund-Formkörper mit Metallschaum und darin fest gebundenen strukturen und
Entformen derselben.
- ein Material, dessen Oberfläche im Bereich der Schäumtemperatur des Metallschaums erweicht; und/oder
- eine Beschichtung mit einer im Bereich der Schäumtemperatur der Halbzeugkörper schmelzenden Legierung, Phase od.dgl.

2. Verfahren nach Anspruch 1, **dadurch gekennzeichnet,**
- **daß** die mindestens eine Struktur mit einem mit dem Metallschaum wenig oder nicht reagierenden Material gefertigt ist.

3. Verfahren nach Anspruch 1 oder 2 , **dadurch gekennzeichnet, daß** die mindestens eine Struktur: aus Massiv-Material ist, dessen Schmelztemperatur bzw. Schmelzbeginn mindestens 10 K, bevorzugt mindestens 50 K über der Schmelztemperatur des Metallschaums liegt.

4. Verfahren nach einem der Ansprüche 1 bis 3, **dadurch gekennzeichnet, daß** das Halten der mindestens einen Struktur in der exakten Endpositionierung in der Kokille durch verzehrbare Halteelemente durchgeführt wird.

5. Verfahren nach einem der Ansprüche 1 bis 4, **dadurch gekennzeichnet,**
- **daß** durch Einbringen von mindestens einer geschlossene oder offene Hohlform(en) aufweisenden Struktur in die Schäumkokille metallschaumfreie Volumenbereiche im Verbund-Formkörper geschaffen werden.

## Claims

1. Method of producing composite moulded bodies with metallic foam and structures, which are securedly connected thereto and are at least partially surrounded by the foam, said structures being selected from the group comprising reinforcing members, bars, wires, lattices, cables, rods, fasteners with a protruding operational region, honeycomb bodies, profiles, hollow bodies having empty spaces in the metallic foam, bushes, screw shanks, securing elements, said method having the following steps:
introducing into a foaming chill mould at least one foamable, powder-metallurgically produced, compacted semi-finished body and,
moreover, without the intermediate step of roller-plating or respecrively compacting to form a composite semifinished product, at least a structure which is incapable of foaming at the foaming temperature of the metallic foam and retaining the structure in the exact final position, then
heating to a temperature in the range of the melting temperature of the metallic foam while foaming the at least one semifinished body and while bonding the at least one structure which is at least partially embedded in the metallic foam, and
cooling the composite moulded body, thus obtained, with metallic foam and structures securely connected therein, and
removing the same from the mould.

2. Method according to claim 1, **characterised in that** the at least one structure is manufactured with a material which reacts little or not at all with the metallic foam.

3. Method according to claim 1 or 2, **characterised in that** the at least one structure is formed from solid material, the melting temperature of which, or respectively the melting start of which, lies at least 10 K, preferably at least 50 K, above the melting temperature of the metallic foam.

4. Method according to one of claims 1 to 3, **characterised in that** the at least one structure is retained in the exact final position in the chill mould by consumable retaining members.

5. Method according to one of claims 1 to 4, **characterised in that** metallic foam free volumetric regions are produced in the composite moulded bodies by introducing at least one structure, having a closed or open hollow form (or closed or open hollow forms), into the foaming chill mould.

## Revendications

1. Procédé pour fabriquer des corps moulés composites comportant de la mousse métallique et des structures liées rigidement à celle-ci et entourées au moins partiellement par la mousse, choisies à partir du groupe constitué d'éléments d'armature, de barres, de fils métalliques, de réseaux, de câbles, de barrettes, d'éléments de fixation ayant une zone fonctionnelle en saillie, de corps en nid d'abeilles, de profilés, de corps creux présentant des espaces vides dans la mousse métallique, de douilles, de tiges filetées, d'éléments d'ancrage, comprenant les étapes:
- mettre en place au moins un corps semi-fini compacté fabriqué à partir de poudre métallurgique susceptible d'expansion, et
- de plus, sans l'étape intermédiaire d'une fixation par laminage ou d'un compactage en un produit semi-fini composite d'au moins une structure susceptible d'expansion pour la température d'expansion de la mousse métallique dans une lingotière pour mousse et maintien de la structure dans la position finale exacte, ensuite
- chauffer à une température dans la plage de la température de fusion de la mousse métallique en réalisant l'expansion du corps semi-fini et en liant de façon intégrale la structure noyée au moins partiellement dans la mousse métallique, et
- refroidir les corps moulés composites ainsi obtenus comportant de la mousse métallique et des structures rigidement liées dans celle-ci, et
- démouler ceux-ci.

2. Procédé selon la revendication 1,
**caractérisé en ce que** la structure est fabriquée en une matière réagissant peu ou pas avec la mousse métallique.

3. Procédé selon la revendication 1 ou 2,
**caractérisé en ce que** la structure est une matière massive dont la température de fusion ou le début de fusion est d'au moins 10° K, avantageusement d'au moins 50° K, au-dessus de la température de fusion de la mousse métallique.

4. Procédé selon une des revendications 1 à 3,
**caractérisé en ce que** le maintien de la structure dans la position finale exacte dans la lingotière est effectué par des éléments de maintien déformables.

5. Procédé selon une des revendications 1 à 4,
**caractérisé en ce que**, par la mise en place d'au moins une structure présentant une forme creuse fermée ou ouverte dans la lingotière pour mousse, des zones volumiques dépourvues de mousse métallique sont formées dans le corps moulé composite.
